# EUROPÄISCHE PATENTSCHRIFT

(11) **EP 0 765 414 B1**
(45) Veröffentlichungstag und Bekanntmachung des Hinweises auf die Patenterteilung: **03.02.1999**
(21) Anmeldenummer: 95921839.7
(22) Anmeldetag: 07.06.1995
(51) Int. Cl.: D06M 13/224, D06M 13/252

(54) **THERMOSTABILE TEXTILE GLÄTTEMITTEL**
THERMALLY STABLE TEXTILE SMOOTHING AGENTS
AGENTS LISSANTS TEXTILES THERMOSTABLES

(30) Priorität: 16.06.1994 US 260854
(43) Veröffentlichungstag der Anmeldung: 02.04.1997
(73) Patentinhaber: Henkel Kommanditgesellschaft auf Aktien, 40191 Düsseldorf (DE)
(72) Erfinder: MATHIS, Raymond, D-40627 Düsseldorf (DE); BIALAS, Norbert, D-41542 Dormagen (DE); TULLER, F., Norman, Simpsonville, SC 29681 (US); CREWS, Richard, P., Simpsonville, SC 29681 (US); MUDGE, Elbert, H., Charlotte, NC 28213 (US)
(86) Internationale Anmeldenummer: EP9502190
(87) Internationale Veröffentlichungsnummer: WO9534709

(56) Entgegenhaltungen:
- GB-A- 454 559
- GB-A- 499 371
- GB-A- 738 749
- GB-A- 930 336

## Beschreibung

### Gebiet der Erfindung

Die Erfindung betrifft thermostabile textile Glättemittel auf Basis von Polyolfettsäureester, wobei zur Erhöhung der Thermostabilität geringe Mengen an speziellen Estern von Thiocarbonsäuren eingetragen werden. Zudem betrifft die vorliegende Erfindung Spinnpräparationen, die diese textilen Glättemittel enthalten sowie ein Verfahren zur Herstellung der thermostabilen textilen Glättemittel.

### Stand der Technik

Bei der Herstellung und Verarbeitung synthetischer Fasern werden Spinnpräparationen eingesetzt. Diese Spinnpräparationen enthalten alle sogenannte textile Glättemittel, um Reibungen zwischen Filamenten bzw. Fasern und zwischen Filamenten und Führungsorganen herabzusetzen. Als textile Glättemittel werden in zunehmendem Maße Polyolcarbonsäureester eingesetzt. Die zunehmende Automatisierung der Fertigungsprozesse hat dazu geführt, daß an die textilen Glättemittel extrem hohe Anforderungen in Bezug auf ihre thermische Stabilität (Thermostabilität) gestellt werden. Diesen hohen Anforderungen können selbst die als thermisch stabil bekannten Polyolcarbonsäureester ohne weitere Zusätze kaum mehr in ausreichendem Maße entsprechen.

Es ist daher vorgeschlagen worden, Antioxidantien wie butyliertes Hydroxytoluol (BHT) einzusetzen, weil derartige Verbindungen bereits in geringen bis mittleren Mengen die Thermostabilität wirksam verbessern. Unglücklicherweise haben BHT und verwandte Antioxidantien bei den Temperaturen, die bei der Herstellung und Verarbeitung textiler Fasern auftreten, eine relativ hohe Flüchtigkeit. Dies führt dazu, daß diese Klasse von Antioxidantien sich rasch verflüchtigt und daher seinen Zweck, eine oxidative Schädigung des textilen Glättemittels zu verhindern, nur anfänglich, aber nicht für den gesamten Prozeß erfüllen kann.

Es ist weiter vorgeschlagen worden, sterisch gehinderte Phenole als Antioxidantien, z. B. das dem Fachmann bekannte handelsübliche Irganox^{R} 1010, deren Flüchtigkeit relativ gering ist, einzusetzen. Dieses Vorgehen ist jedoch mit dem Nachteil verbunden, daß diese Gruppe von Antioxidantien nur eine begrenzte Löslichkeit in den Estern aufweist. Daraus ergibt sich, daß die erforderliche Konzentration an gelöstem Antioxidans nicht in ausreichendem Maße erreicht werden kann.

Aus WO-A-9113134 ist ein Verfahren zur Verbesserung der Löslichkeit von Antioxidantien in Glättemitteln bekannt, wobei das Antioxidans über kovalente Bindungen in ein Trägermedium eingebaut wird. Die Lehre der WO 91/13134 bezieht sich dabei in ihrer bevorzugten Ausführungsform darauf, daß sogenannte "superstable lubricants" dann erhalten werden, wenn der Anteil des kovalenten gebundenen Antioxidans in dem Trägermedium im Bereich von größer 0 bis 30 Gew.-% liegt. In den Ausführungsbeispielen beträgt der Anteil des kovalent gebundenen Antioxidans in dem Trägermedium jeweils 10 bzw. 20 Gew.-%. Als Beispiel für ein besonders geeignetes Produkt wird ein textiles Glättemittel genannt, bei dem 10 Gew.-% Irganox^{R} 1010 mit Pentaerythritpelargonat als Träger kovalent verbunden ist. Aus ökonomischer und ökologischer Sicht ist es jedoch wünschenswert, den Gehalt an Antioxidantien zu minimieren.

### Beschreibung der Erfindung

Aufgabe der vorliegenden Erfindung war es, thermostabile textile Glättemittel bereitzustellen, die die genannten Nachteile des bekannten Standes der Technik vermeiden. Insbesondere war angestrebt, thermostabile textile Glättemittel zu entwickeln, die einen nur minimalen Anteil an Antioxidantien benötigen.

Diese Aufgabe wurde erfindungsgemäß gelöst durch Glättemittel auf Basis von Polyolfettsäureester, denen zur Erhöhung der Thermostabilität Ester von Thiocarbonsäuren der allgemeinen Formel (I) und/oder (II)

R¹ - S - R² - COOH (I)

HOOC - R³- S - R⁴- COOH (II)

worin R¹ einen einwertigen Rest und R², R³, R⁴ gleiche oder verschiedene zweiwertige Reste von Alkanen, Cycloalkanen, Aromaten oder Alkylaromaten mit 1 bis 22 C-Atomen bedeuten, eingetragen worden sind.

Der erste Gegenstand der vorliegenden Erfindung sind daher thermostabile textile Glättemittel, geeignet für Spinnpräparationen, auf Basis von Polyolfettsäureester, dadurch gekennzeichnet, daß zur Erhöhung der Thermostabilität in Mengen von 0,05 bis 8 Gew.-% - bezogen auf Polyolfettsäureester -

Ester der Thiocarbonsäuren der allgemeinen Formel (I) und/oder (II)

R¹ - S - R² - COOH (I)

HOOC - R³- S - R⁴- COOH (II)

worin R¹ einen einwertigen Rest und R², R³, R⁴ gleiche oder verschiedene zweiwertige Reste von Alkanen, Cycloalkanen, Aromaten oder Alkylaromaten mit 1 bis 22 C-Atomen bedeuten, eingetragen worden sind.

Die Polyole sowie die Fettsäuren der Polyolfettsäureester können gesättigt oder olefinisch ungesättigt und in Bezug auf ihr Kohlenstoffgerüst geradkettig oder verzweigt sein.

Die Reste R¹ bis R⁴ können gesättigt oder olefinisch ungesättigt, geradkettig oder verzweigt sein, insoweit als es sich dabei um eine Alkyl-, Alkylen-, Cycloalkylen- oder Cycloalkylgruppe bzw. den Alkylteil einer Alkarylgruppe handelt.

Unter Polyolen werden im Rahmen der vorliegenden Erfindung mehrwertige Alkohole mit mindestens 2 OH-Gruppen verstanden. Die chemische Konstitution der Polyole unterliegt dabei an sich keinen besonderen Beschränkungen, d.h. sie können geradkettig oder auch verzweigt sein. Bevorzugt sind die Polyole ausgewählt aus der von Glycerin, Trimethylolpropan, Neopentylglykol und Pentaerythrit gebildeten Gruppe.

Die Fettsäurereste der Polyolfettsäureester leiten sich bevorzugt von Fettsäuren mit 8 bis 18 C-Atomen ab, die zudem vorzugsweise gesättigt sind. Die besten Effekte werden im Rahmen der vorliegenden Erfindung dann erzielt, wenn als Fettsäuren solche mit 8 bis 10 C-Atomen eingesetzt werden. Die letztgenannten Säuren sind dem Fachmann als Caprylsäure, Pelargonsäure und/oder Caprinsäure bekannt. Diese Säuren können entweder einzeln oder in Mischungen eingesetzt werden. Dabei sind Mischungen von C₈- und C₁₀-Fettsäure als sogenannte Vorlauf-Fettsäuren bekannt.

Von den Estern der Thiocarbonsäuren sind diejenigen bevorzugt, bei denen die Thiocarbonsäuren der allgemeinen Formel (I) und/oder (II) mit monofunktionellen aliphatischen Alkoholen mit 1 bis 22 C-Atomen, Neopentylglykol, Glycerin, Trimethylolpropan oder Pentaerythrit verestert sind. Bei den mehrfunktionellen Alkoholen Neopentylglykol, Glycerin, Trimethylolpropan und Pentaerythrit kann es sich um reine oder aber auch um gemischte Ester handeln. Unter "reinen" Estern werden solche Ester verstanden, in denen alle Hydroxylgruppen der mehrfunktionellen Alkohole mit einer oder mehreren Thiocarbonsäuren der allgemeinen Formel (I) und/oder (II) verestert sind. Unter "gemischten" Estern werden solche Ester verstanden, in denen wenigstens eine Hydroxylgruppe mit einer Thiocarbonsäure der allgemeinen Formel (I) oder (II) verestert ist. Die anderen Hydroxylgruppen sind dann mit Fettsäuren mit 6 bis 22 C-Atomen, wie sie im Zusammenhang mit den Polyolfettsäureestern beschrieben sind, verestert. Besonders bevorzugt werden die Ester von monofunktionellen aliphatischen Alkoholen der beschriebenen Art und die "reinen" Ester des Pentaerythrits. Bei den monofunktionellen aliphatischen Alkoholen eignen sich insbesondere n- und i-Butanol, 2-Ethylhexanol, Isotridecylalkohol, Laurylalkohol, Isostearylalkohol und/oder Oleylalkohol.

Unter den Thiocarbonsäuren der allgemeinen Formel (I) werden solche bevorzugt, in der R¹ eine Alkylgruppe mit 6 bis 18 C- Atomen und R² eine Alkylengruppe mit 1 oder 2 C-Atomen bedeutet. Besonders geeignete Beispiele sind β-Laurylthiopropionsäure (C₁₂H₂₅SCH₂CH₂COOH) und β-Octylthiopropionsäure (C₈H₁₇SCH₂CH₂COOH).

Unter den Thiocarbonsäuren der allgemeinen Formel (II) werden solche bevorzugt, in der R³ und R⁴ eine Alkylengruppe mit 2 C-Atomen bedeutet, d.h. die Thiodipropionsäure (HOOCCH₂CH₂SCH₂CH₂COOH).

Die Ester der Thiocarbonsäure sind im Handel erhältliche Verbindungen, die aber auch einfach durch bekannte Veresterungsreaktionen zugänglich sind.

Die gemischten Ester kann man leicht durch Umesterung der reinen Thiosäureester mit den beschriebenen Fettsäuren erhalten.

Bei der Herstellung der erfindungsgemäßen thermostabilen textilen Glättemittel werden die Ester der Thiocarbonsäuren in einer Menge von 0,05 bis 8 Gew.-% - bezogen auf die Polyolfettsäureester - eingesetzt. Dabei ist es bevorzugt, die Ester der Thiocarbonsäuren in einer Menge von 0,5 bis 5 Gew.-%, insbesondere von 1,0 bis 3,0 Gew.-%, einzusetzen. Diese Angabe der eingesetzten Mengen beziehen sich auf die oben definierten Mengen an reinen Estern der Thiocarbonsäuren. Bei gemischten Estern der Thiocarbonsäuren sind entsprechend dem Gehalt an Thiocarbonsäuren im Ester höhere Mengen einzusetzen. Die Ester der Thiocarbonsäuren werden in die Polyolfettsäureester eingetragen. Nach einer Ausführungsform der vorliegenden Erfindung werden die Ester der Thiocarbonsäuren in die Polyolfettsäureester bei Temperaturen von 20 bis 80 °C eingerührt. Dabei können in die vorgelegten, erwärmten Polyolfettsäureester die Ester der Thiocarbonsäuren eingerührt werden oder man gibt die Ester der Thiocarbonsäuren zu den Polyolfettsäureester und erwärmt unter Rühren. Nach einer zweiten und bevorzugten Ausführungsform werden die Polyolfettsäureester mit den Estern der Thiocarbonsäuren der allgemeinen Formel (I) und/oder (II) bei Temperaturen von 90 bis 170 °C in Anwesenheit eines Umesterungskatalysators umgesetzt. Als Umesterungskatalysatoren eignen sich Verbindungen auf Zinnbasis wie Zinnoctoat sowie Natriummethylat. Die Umesterungskatalysatoren sind in einer Menge von 0,01 bis 2 Gew.% - bezogen auf die gesamte Menge an Polyolfettsäureester und Ester der Thiocarbonsäuren - zugegen.

Gemäß einer weiteren und insbesondere bevorzugten Ausführungsform der vorliegenden Erfindung werden den erfindungsgemäßen Glättemitteln zusätzlich Antioxidantien als Additiv zugegeben. Diese Antioxidantien werden mit oder nach dem Eintrag der Ester der Thiocarbonsäuren, der vorzugsweise bei Temperaturen von 90 bis 170 °C in Gegenwart der Umesterungskatalysatoren erfolgt, zugegeben. Ein weiterer Gegenstand der vorliegenden Erfindung ist daher ein Verfahren zur Herstellung von thermostabilen textilen Glättemitteln auf Basis von Polyolfettsäureestern, dadurch gekennzeichnet, daß die Polyolfettsäureester mit 0,05 bis 8 Gew.% - bezogen auf Polyolfettsäureester - an Estern der Thiocarbonsäuren der allgemeinen Formel (I) und/oder (II)

R¹ - S - R² - COOH (I)

HOOC - R³- S - R⁴- COOH (II)

worin R¹ einen einwertigen Rest und R², R³, R⁴ gleiche oder verschiedene zweiwertige Reste von Alkanen, Cycloalkanen, Aromaten oder Alkylaromaten mit 1 bis 22 C-Atomen bedeuten.
bei Temperaturen von 90 bis 170 °C in Anwesenheit eines Umesterungskatalysators umgesetzt werden, ggf. in Anwesenheit zusätzlicher Antioxidantien. Die zusätzlichen Antioxidantien können von Anfang an bei dem Verfahren zugegen sein oder während des Verfahrens zugegeben werden oder aber auch nachträglich zugesetzt werden.

Als Antioxidantien eignen sich butyliertes Hydroxytoluol, Dialkyl- oder Diarylphosphonate, Trialkyl- oder Triarylphosphite, Ascorbin- oder Zitronensäure und deren Derivate und in besonderem Maße sterisch gehinderte Phenole.

Als spezielle Beispiele für erfindungsgemäß geeignete sterisch gehinderte Phenole seien die nachstehend aufgeführten Verbindungen A-1 bis A-6 genannt.

Besonders bevorzugt werden als zusätzliche Additive die sterisch gehinderten Phenole der Struktur (A-1 und/oder A-6) eingesetzt.

Durch die zusätzlichen Additive wird erreicht, daß die an sich schon gute Thermostabilität der erfindungsgemäßen textilen Glättemittel in synergistischer Weise weiter verbessert wird. Dies ist unter anderem daran zu erKennen, daß wesentlich geringere Mengen an den Antioxidantien zugesetzt werden müssen als beispielsweise in der WO 91/13134 (10 bis 20 Gew.%) beschrieben, um vergleichbare Thermostabilitäten zu erreichen. So ergeben beispielsweise schon Mengen von 1,0 Gew.% an dem sterisch gehinderten Phenol Irganox^{R} 1010 - bezogen auf die gesamte Menge an Polyolfettsäureester und Ester der Thiocarbonsäuren - hervorragende Thermostabilitäten.

Generell gesehen, empfiehlt es sich im Sinne der Erfindung, die Antioxidantien im Verhältnis zu den Estern der Thiocarbonsäuren in einer Menge von 1:1 bis 1:4 zuzugeben. Dabei werden bei den sterisch gehinderten Phenolen besonders gute Ergebnisse erzielt, wenn die Menge der zusätzlichen Antioxidantien d) 10 bis 50 Gew.% - bezogen auf die Ester der Thiocarbonsäuren - beträgt, wobei der Bereich von 20 bis 30 Gew.-% besonders bevorzugt ist.

Die erfindungsgemäßen textilen Glättemittel, mit und ohne zusätzliche Antioxidantien, können aufgrund ihrer hohen Thermostabilität unter anderem in Spinnpräparationen verwendet werden. Ein weiterer Gegenstand der vorliegenden Erfindung sind daher Spinnpräparationen für synthetische Filamente, dadurch gekennzeichnet, daß sie die beschriebenen thermostabilen textilen Glättemittel enthalten. Wobei die textilen Glättemittel wiederum die zusätzlichen Antioxidantien enthalten können. Die Spinnpräparationen enthalten dabei mindestens zu etwa 35 Gew.% die textilen Glättemittel. Weitere Bestandteile der Spinnpräparationen können Emulgatoren, Netzmittel und/oder Antistatika sowie die aus dem Stand der Technik bekannten Hilfsmittel wie Fadenschlußmittel, pH-Wert- Regulatoren, Bakterizide und/oder Korrosionsschutzmittel sein.

Als Emulgatoren, Netzmittel und/oder Antistatika kommen anionische, kationische und/oder nichtionische Tenside in Betracht, wie Mono- und/oder Diglyceride, beispielsweise Glycerinmono- und/oder Glycerindioleat, alkoxylierte, vorzugsweise ethoxylierte und/oder propoxylierte Fette bzw. Öle, Fettalkohole mit 8 bis 24 C-Atomen und/oder C₈₋₁₈-Alkylphenole, beispielsweise Anlagerungsprodukte von 25 mol Ethylenoxid an Rizinusöl und/oder Anlagerungsprodukte von 8 mol Propylenoxid und 6 Mol Ethylenoxid an C₁₆₋₁₈-Fettalkohole, gewünschtenfalls alkoxylierte C₈₋₂₄-Fettsäuremono- und/oder Diethanolamide, beispielsweise - gegebenenfalls ethoxyliertes - Ölsäuremono- und/oder -diethanolamid, Talgfettsäuremono- und/oder -diethanolamid und/oder Kokosfettsäuremono- und/oder -diethanolamid, Alkali- und/oder Ammoniumsalze alkoxylierter, vorzugsweise ethoxylierter und/oder propoxylierter, gegebenenfalls endgruppenverschlossener C₈₋₂₂-Alkyl- und/oder C₈₋₂₂-Alkylenalkoholsulfonate, Umsetzungsprodukte aus gegebenenfalls alkoxylierten C₈₋₂₂-Alkylalkoholen mit Phosphorpentoxid oder Phosphoroxychlorid in Form ihrer Alkali-, Ammonium- und/oder Aminsalze, beispielsweise Phosphorsäureester von ethoxylierten C₁₂₋₁₄-Fettalkoholen, neutralisiert mit Alkanolamin, Alkali- und/oder Ammoniumsalze von C₈₋₂₂-Alkylsulfosuccinaten, beispielsweise Natriumdioctylsulfosuccinat und/oder Aminoxiden, beispielsweise Dimethyldodecylaminoxid. Bei dieser beispielhaften Aufzählung ist zu berücksichtigen, daß eine Vielzahl der genannten Substanzen nicht nur eine Funktion, sondern auch mehrere Funktionen besitzen können; so kann ein Antistatikum etwa gleichzeitig als Emulgator wirken.

Weitere fakultative Bestandteile können die üblichen Hilfsstoffe sein. Als Fadenschlußmittel sind die aus dem Stand der Technik bekannten Polyacrylate, Fettsäuresarcoside und/oder Mischpolymerisate mit Maleinsäureanhydrid geeignet. Geeignete pH-Wert-Regulatoren sind C₁₋₄-Carbonsäuren und/oder C₁₋₄-Hydroxycarbonsäuren, z. B. Essigsäure und/oder Glykolsäure, Alkalihydroxide wie Kaliumhydroxid und/oder Amine wie Triethanolamid, auch die Anwesenheit von Bakteriziden und/oder Korrosionsschutzmittel ist möglich.

Die erfindungsgemäßen Spinnpräparationen lassen sich durch intensives Vermischen der erfindungsgemäßen textilen Glättemittel ggf. mit den Emulgatoren, Netzmittel, Antistatika und ggf. mit den üblichen Hilfsstoffen bei ca. 18-25 °C herstellen.

Wie in der Textilindustrie üblich, werden die Spinnpräparationen in Form ihrer wäßrigen Dispersionen auf die synthetischen Filamentfasern unmittelbar nach Austritt aus der Spinndüse appliziert. Die Spinnpräparationen, die eine Temperatur zwischen 18 und 60 °C haben, werden dabei mit Hilfe von Auftragswalzen oder Dosierpunkten über geeignete Applikatoren aufgebracht. Bevorzugt werden Spinnpräparationen in Form ihrer wäßrigen Dispersion, die einen Gesamtaktivsubstanzgehalt zwischen etwa 3 und 40 Gew.-%, vorzugsweise zwischen 5 und 30 Gew.-%, aufweisen. Bezogen auf den Gesamtaktivsubstanzgehalt enthalten dabei die erfindungsgemäßen Spinnpräparationen

| | | |
|---|---|---|
| a) | 35 bis 100 Gew.-% | erfindungsgemäße textile Glättemittel, |
| b) | 0 bis 65 Gew.-% | Emulgatoren, Antistatika und/oder Netzmittel |
| c) | 0 bis 10 Gew.-% | pH-Wert-Regulatoren, Bakterizide und/oder Korrosionsschutzmittel, |

wobei die Mengen so gewählt werden, daß sie sich zu 100 Gew.-% addieren.

### Beispiele

### 1. Pentaerythrittetrapelargonat (PETP) und 5 Gew.-% Pentaerythrittetrakisoctylthiopropionat

In einem Dreihalskolben versehen mit Rührer, Rückflußkühler und Stickstoffzuleitung wurden 1330 g PETP und 70 g Pentaerythrittetrakisoctylthiopropionat auf 90 °C erhitzt. Anschließend wurden 3,5 g 25 gew.-%ige Natriummethylat-Lösung zugegeben und bei 90 bis 100 °C etwa 1 Stunde lang gerührt, bevor phosphorige Säure zur Neutralisation zugegeben worden ist. Man erhielt eine blaßgelbe Flüssigkeit. Zur Aufarbeitung wurde das Produkt mit Wasser bis zum pH-Wert des Waschwassers von 7,1-7,3 gewaschen, getrocknet und gebleicht.

### 2. PETP und 4 Gew.-% Pentaerythrittetrakisoctylthiopropionat und 1 Gew.-% Irganox^{R} 1010

Es wurde analog 1. gearbeitet, jedoch mit 56 g Pentaerythrittetrakisoctylthiopropionat und 14 g Irganox^{R} 1010.

### 3. PETP und 2 Gew.-% Diisotridecylthiodipropionat und 1 Gew.-% Irganox^{R} 1010

Es wurde analog 1. gearbeitet, jedoch mit 1358 g PETP, 28 g Diisotridecylthiodipropionat und 14 g Irganox^{R} 1010.

## Patentansprüche

1. Thermostabile textile Glättemittel, geeignet für Spinnpräparationen. auf Basis von Polyolfettsäurestern, dadurch gekennzeichnet, daß zur Erhöhung der Thermostabilität
a) Ester der Thiocarbonsäuren der allgemeinen Formeln (I) und/oder (II)
R¹-S-R²-COOH (I)
HOOC-R³-S-R⁴-COOH (II)
wobei R¹ für einen einwertigen Rest von Alkanen, Cycloalkanen, Aromaten oder Alkylaromaten mit 1 - 22 C-Atomen steht und
R², R³ und R⁴ für gleiche oder verschiedene zweiwertige Reste von Alkanen, Cycloalkanen, Aromaten oder Alkylaromaten mit 1 - 22 C-Atomen stehen in die Polyolfettsäureester in Mengen von 0,05 bis 8 Gew.-% - bezogen auf Polyolfettsäureester - eingetragen werden
oder
b) Umesterungsprodukte der Ester der Thiocarbonsäuren der allgemeinen Formeln (I) und/oder (II) mit den Polyolfettsäureestern in Mengen von 0,05 bis 8 Gew.-% - bezogen auf Polyolfettsäureester - enthalten sind.

2. Glättemittel nach Anspruch 1, dadurch gekennzeichnet, daß die Polyole der Polyolfettsäureester ausgewählt sind aus der Gruppe Neopentylglykol, Glycerin, Trimethylolpropan und Pentaerythrit.

3. Glättemittel nach Anspruch 1 oder 2, dadurch gekennzeichnet, daß die Fettsäuren der Polyolfettsäureester 8 bis 18 C-Atome aufweisen und vorzugsweise gesättigt sind.

4. Glättemittel nach einem der Ansprüche 1 bis 3, dadurch gekennzeichnet, daß die Fettsäuren der Polyolfettsäureester Capryl-, Pelargon-und/oder Caprinsäure sind.

5. Glättemittel nach einem der Ansprüche 1 bis 4, dadurch gekennzeichnet, daß die Thiocarbonsäuren mit monofunktionellen aliphatischen Alkoholen mit 1 bis 22 C-Atomen, Neopentylgylkol, Glycerin, Trimethylolpropan oder Pentaerythrit verestert sind.

6. Glättemittel nach einem der Ansprüche 1 bis 5, dadurch gekennzeichnet, daß in der Formel (I) R¹ eine Alkylgruppe mit 6 bis 18 C-Atomen und R² eine Alkylengruppe mit 1 oder 2 C-Atomen bedeutet.

7. Glättemittel nach einem der Ansprüche 1 bis 6, dadurch gekennzeichnet, daß in der Formel (II) R³ und R⁴ eine Alkylengruppe mit 2 C-Atomen bedeutet.

8. Glättemittel nach einem der Ansprüche 1 bis 7, dadurch gekennzeichnet, daß die Ester der Thiocarbonsäure in einer Menge von 0,5 bis 5 Gew.-%, insbesondere 1 bis 3 Gew.-% - bezogen auf die Polyolfettsäureester - eingetragen werden.

9. Glättemittel nach einem der Ansprüche 1 bis 8, dadurch gekennzeichnet, daß in die Polyolfettsäureester bei Temperaturen von 20 bis 80 °C die Ester der Thiocarbonsäuren eingerührt werden.

10. Glättemittel nach einem der Ansprüche 1 bis 9, dadurch gekennzeichnet, daß die Glättemittel zusätzlich Antioxidantien, vorzugsweise sterisch gehinderte Phenole, enthalten.

11. Glättemittel nach Anspruch 10, dadurch gekennzeichnet, daß die Antioxidantien im Verhältnis zu den Estern der Thiocarbonsäuren in einer Menge von 1:1 bis 1:4 enthalten sind.

12. Spinnpräparationen für synthetische Filamente, dadurch gekennzeichnet, daß sie thermostabile textile Glättemittel nach Anspruch 1 enthalten.

13. Verfahren zur Herstellung von thermostabilen textilen Glättemitteln auf Basis von Polyolfettsäureestern, dadurch gekennzeichnet, daß die Polyolfettsäureester mit 0,05 bis 8 Gew.-% - bezogen auf Polyolfettsäureester - an Ester der Thiocarbonsäuren der allgemeinen Formel (I) und/oder (II)
R¹ - S - R² - COOH (I)
HOOC - R³ - S - R⁴ - COOH (II)
wobei R¹ für einen einwertigen Rest von Alkanen, Cycloalkanen, Aromaten oder Alkylaromaten steht, und
R², R³ und R⁴ für gleiche oder verschiedene zweiwertige Reste von Alkanen, Cycloalkanen, Aromaten oder Alkylaromaten mit 1-22 C-Atomen stehen,
bei Temperaturen von 90 bis 170 °C in Anwesenheit eines Umesterungskatalysators umgesetzt werden, ggf. in Anwesenheit zusätzlicher Antioxidantien.

## Claims

1. Thermally stable textile lubricants suitable for spin finishes based on polyol fatty acid esters, characterized in that, to increase thermal stability,
a) esters of thiocarboxylic acids corresponding to general formulae (I) and/or (II)
R¹-S-R²-COOH (I)
HOOC-R³-S-R⁴-COOH (II)
in which R¹ is a monofunctional residue of alkanes, cycloalkanes, aromatics or alkyl aromatics containing 1 to 22 carbon atoms and R², R³ and R⁴ may be the same or different and represent difunctional residues of alkanes, cycloalkanes, aromatics or alkyl aromatics containing 1 to 22 carbon atoms,
are introduced into the polyol fatty acid esters in quantities of 0.05 to 8% by weight, based on polyol fatty acid ester
or
b) transesterification products of the esters of the thiocarboxylic acids corresponding to general formulae (I) and/or (II) are present with the polyol fatty acid esters in quantities of 0.05 to 8% by weight, based on polyol fatty acid ester.

2. Lubricants as claimed in claim 1, characterized in that the polyols of the polyol fatty acid esters are selected from the group consisting of neopentyl glycol, glycerol, trimethylol propane and pentaerythritol.

3. Lubricants as claimed in claim 1 or 2, characterized in that the fatty acids of the polyol fatty acid esters contain 8 to 18 carbon atoms and are preferably saturated.

4. Lubricants as claimed in any of claims 1 to 3, characterized in that the fatty acids of the polyol fatty acid esters are caprylic acid, pelargonic acid and/or capric acid.

5. Lubricants as claimed in any of claims 1 to 4, characterized in that the thiocarboxylic acids are esterified with monohydric aliphatic alcohols containing 1 to 22 carbon atoms, neopentyl glycol, glycerol, trimethylol propane or pentaerythritol.

6. Lubricants as claimed in any of claims 1 to 5, characterized in that, in formula (I), R¹ - is an alkyl group containing 6 to 18 carbon atoms and R² is an alkylene group containing 1 or 2 carbon atoms.

7. Lubricants as claimed in any of claims 1 to 6, characterized in that, in formula (II), R³ and R⁴ represent an alkylene group containing 2 carbon atoms.

8. Lubricants as claimed in any of claims 1 to 7, characterized in that the thiocarboxylic acid esters are introduced in a quantity of 0.5 to 5% by weight and, more particularly, 1 to 3% by weight, based on the polyol fatty acid ester.

9. Lubricants as claimed in any of claims 1 to 8, characterized in that the thiocarboxylic acid esters are stirred into the polyol fatty acid esters at temperatures of 20 to 80°C.

10. Lubricants as claimed in any of claims 1 to 9, characterized in that the lubricants additionally contain antioxidants, preferably sterically hindered phenols.

11. Lubricants as claimed in claim 10, characterized in that the antioxidants and the thiocarboxylic acid esters are used in a quantity ratio of 1:1 to 1:4.

12. Spin finishes for synthetic filaments, characterized in that they contain the thermally stable textile lubricants claimed in claim 1.

13. A process for the production of thermally stable textile lubricants based on polyol fatty acid esters, characterized in that the polyol fatty acid esters are reacted with 0.05 to 8 % by weight, based on polyol fatty acid ester, of esters of thiocarboxylic acids corresponding to general formula (I) and/or (II):
R¹ - S - R² - COOH (I)
HOOC - R³ - S - R⁴ - COOH (II)
in which R¹ represents a monofunctional residue of alkanes, cycloalkanes, aromatics or alkyl aromatics, and R², R³ and R⁴ may be the same or different and represent an alkyl, cycloalkyl, aryl or alkaryl group containing 1 to 22 carbon atoms,
ar temperatures of 90 to 170°C in the presence of a transesterification catalyst and optionally in the presence of additional antioxidants.

## Revendications

1. Agents lissants textiles thermostables, appropriés pour les préparation de filage, à base d'esters d'acides gras de polyol,
caractérisés en ce qu'
ils contiennent, pour accroître la thermostabilité
a) des esters des acides thiocarboxyliques de formules générales (I) et/ou (Il)
R¹ - S - R² - COOH (I)
HOOC - R³ - S - R⁴ - COOH (II)
dans lesquels R¹ représente un radical monovalent et R², R³, R⁴ représentent des radicaux bivalents identiques ou différents d'alcanes, de cycloalcanes, de corps aromatiques ou alkylaromatiques ayant de 1 à 22 atomes de carbone
dans les esters d'acide gras de polyol en des quantités de 0,05 à 8 % en poids - par rapport aux esters d'acides gras de polyol,
ou
b) des produits de transestérification des esters des acides thiocarboxyliques de formules générales (I) et/ou (Il) avec les esters d'acides gras de polyols en des quantités de 0,05 à 8 % en poids - par rapport aux esters d'acides gras de polyol.

2. Agents lissants selon la revendication 1,
caractérisés en ce que
les polyols des esters d'acides gras de polyol sont choisis dans le groupe constitué par le néopentylglycol, la glycérine, le triméthylolpropane et le pentaérythritol.

3. Agents lissants selon la revendication 1 ou 2, caractérisé en ce que
les acides gras des esters d'acides gras de polyol présentent de 8 à 18 atomes de carbone et sont de préférence saturés.

4. Agents lissants selon une des revendications 1 à 3,
caractérisés en ce que
les acides gras des esters d'acides gras de polyol sont l'acide caprylique, l'acide pélargonique et/ou l'acide caprique.

5. Agents lissants selon une des revendications 1 à 4,
caractérisés en ce que
les acides thiocarboxyliques sont estérifiables avec des alcools aliphatiques monofonctionnels ayant de 1 à 22 atomes de carbone, le néopentylglycol, la glycérine, le triméthylolpropane ou le pentaérythritol.

6. Agents lissants selon une des revendications 1 à 5,
caractérisés en ce que
dans la formule (I) R¹ représente un groupe alkyle ayant de 6 à 18 atomes de carbone et R² représente un groupe alkylène ayant 1 ou 2 atomes de carbone.

7. Agents lissants selon une des revendications 1 à 6,
caractérisés en ce que
dans la formule (II), R³ et R⁴ représentent un groupe alkylène ayant deux atomes de carbone.

8. Agents lissants selon l'une des revendications 1 à 7,
caractérisés en ce que
les esters de l'acide thiocarboxylique sont introduits en une quantité de 0,5 à 5 % en poids, en particulier de 1 à 3 % en poids - par rapport aux esters d'acides gras de polyol.

9. Agents lissants selon l'une des revendications 1 à 8,
caractérisés en ce qu'
on délaye dans les esters d'acides gras de polyol à des températures de 20 à 80°C les esters des acides thiocarboxyliques.

10. Agents lissants selon l'une des revendications 1 à 9,
caractérisés en ce que
les agents lissants contiennent en outre des antioxydants, de préférence des phénols stériquement empêchés.

11. Agents lissants selon la revendication 10,
caractérisés en ce que
les antioxydants dans le rapport aux esters des acides thiocarboxyliques sont contenus en une quantité de 1:1 à 1:4.

12. Préparations de filage pour filaments synthétiques,
caractérisées en ce qu'
elles contiennent des agents lissants textiles thermostables selon la revendication 1.

13. Procédé de fabrication d'agents lissants textiles thermostables à base d'esters d'acides gras de polyol,
caractérisé en ce qu'
on fait réagir les esters d'acides gras de polyol avec de 0,05 à 8 % en poids - par rapport aux esters d'acides gras de polyol - sur des esters des acides thiocarboxyliques de formules générales (I) et/ou (Il)
R¹ - S - R² - COOH (I)
HOOC - R³ - S - R⁴ - COOH (II)
dans lesquels R¹ représente un radical monovalent d'alcanes, cycloalcanes, corps aromatiques, ou corps alkylaromatiques et
R², R³, R⁴ représentent des radicaux bivalents identiques ou différents d'alcanes, de cycloalcanes, de corps aromatiques ou alkylaromatiques ayant de 1 à 22 atomes de carbone, à des températures de 90 à 170°C en présence d'un catalyseur de transestérification, le cas échéant en présence d'antioxydants supplémentaires.
